# EUROPÄISCHE PATENTSCHRIFT

(11) **EP 0 261 704 B1**
(45) Veröffentlichungstag und Bekanntmachung des Hinweises auf die Patenterteilung: **23.01.1991**
(21) Anmeldenummer: 87201520.1
(22) Anmeldetag: 11.08.1987
(51) Int. Cl.: C23C 22/77, C23C 22/36

(54) **Verfahren zum Erzeugen von Phosphatüberzügen auf Metalloberflächen**
Process for producing phosphate coatings on metal surfaces
Procédé pour produire des revêtements de phosphate sur des surfaces métalliques

(30) Priorität: 18.09.1986 DE 3631759
(43) Veröffentlichungstag der Anmeldung: 30.03.1988
(73) Patentinhaber: METALLGESELLSCHAFT AG, 60015 Frankfurt (DE)
(72) Erfinder: Beege, Gisela, D-6457 Maintal 1 (DE); Hauffe, Dieter, D-6000 Frankfurt am Main (DE); Mischke, Peter, Dr., D-6000 Frankfurt am Main (DE); Rausch, Werner, Dr., D-6370 Oberursel (DE)
(74) Vertreter: Rieger, Harald, Dr.

(56) Entgegenhaltungen:
- EP-A- 0 069 950
- EP-A- 0 162 489
- FR-A- 2 102 374
- FR-A- 2 120 644
- FR-A- 2 159 181
- US-A- 4 595 424
- GALVANOTECHNIK, Band 67, Nr. 1, 15. Januar 1976, Seite 87, Saulgau, DE; & DD-B-113 027 (G. KREBS) 29-09-1982

## Beschreibung

Die Erfindung betrifft ein Verfahren zum Erzeugen von Phosphatüberzugen auf Oberflächen, die aus Aluminium oder dessen Legierungen sowie mindestens einem der Werkstoffe Stahl oder verzinktem Stahl gebildet werden, im Spritzen oder Spritztauchen mittels Zink-, Phosphat-, Fluoridionen und Beschleuniger enthaltenden Phosphatierungslösungen sowie dessen Anwendung als Vorbereitung der Oberflächen für die Elektrotauchlackierung.

Est ist bekannt, die Spritzphosphatierung von Metalloberflächen, die aus Aluminium und dessen Legierungen sowie Stahl und/oder verzinktem Stahl gebildet sind, Fluorid enthaltende Zinkphosphatlösungen einzusetzen. Diese Arbeitweise hat sich bei den sogenannten Normalzink-Verfahren mit Zinkgehalten in der Phosphatierungslösung von z.B. 2 bis 6 g/I gut bewährt.

Aus der FR-A-2159181 ist ein Normalzink-Verfahren bekannt, bei dem man Metalloberflächen aus der Gruppe Aluminium, Eisen, Stahl und Zink mit Phosphatierungslösungen in Kontakt bringt, die Zink-, Phosphat-, Nitrat-, Nitrit- und Fluoridionen in solchen Mengen und Verhältnissen enthalten, daß die freie Säure 0,2 bis 5 Punkte und die Gesamtsäure mindestens 4 Punkte betragen. Das Gewichtsverhältnis von Metall zu Phosphat soll dabei wenigstens auf 1:1 eingestellt sein. Die bevorzugten Konzentrationen liegen liegen für Zink zwischen 0,7 und 6 g/I, für Phosphat zwischen 1,0 und 20 g/I und für Nitrat zwischen 1,5 und 10 g/i.

Eine Übertragung dieser Arbeitsweise auf die sogenannte Niedrigzink-Phosphatierung im Spritzen, bei der mit Zinkhalten in der Phosphatierungslösung von unter 1 g/I gearbeitet wird, bereitete erhebliche Schwierigkeiten. Die Gleichmäßigkeit und Deckungsgrad der Phosphatschichten auf dem Aluminium unterliegen erheblichen Schwankungen, so daß eine befriedigende Anwendung dieser Arbeitweise in der Praxis nicht möglich ist.

Aufgabe der Erfindung ist es, ein Verfahren zur Erzeugung von Phosphatüberzügen auf Oberflächen, die aus Aluminium oder dessen Legierungen sowie mindestens einem der Werkstoffe Stahl oder verzinktem Stahl gebildet werden, bereitzustellen, das die vorgenannten Nachteile nicht aufweist, insbesondere zu gleichmäßigen Phosphatüberzügen führt und ohne Aufwand hinsichtlich der Lösungsbestandteile und der Verfahrensführung durchführbar ist.

Die Aufgabe wird gelöst, indem das Verfahren der eingangs genannten Art entsprechend der Erfindung derart ausgestaltet wird, daß man die Oberflächen mit einer wäßrigen Phosphatierungslösung in Berührung bringt, die
0,4 bis 0,8 g/I Zn
10 bis 20 g/1 P₂0₅
mindestens eine Beschleuniger sowie
80 bis 220 mg/I Fluorid ("F(el)", bestimmt durch eine in die Badlösung eingetauchte fluoridintensive Elektrode)
   enthält und in der der Gehalt an Freier Säure (FS) auf einen Wert entsprechend eingestellt ist und gehalten wird, wobei sich K gemäß errechnet.

Die nach dem erfindungsgemäßen Verfahren zu behandelnde, aus Aluminium-Werkstoffen bestehende Teilfläche umfaßt das reine Metall und dessen Legierungen. Als Beispiele seien Reinaluminium-, AIMg und AIMgSi-Knetwerkstoffe genannt. Eine ausführliche Darstellung der Aluminiumwerkstoffe findet sich z.B. im Aluminium-Taschenbuch, 14. Auflage, Aluminium-Verlag, Düsseldorf, 1983.

Die weitere Teilfläche besteht aus Stahl und/oder verzinktem Stahl. Unter dem Begriff Stahl wird unbis niedriglegierter Stahl verstanden, wie er z.B. in Form von Blechen für den Karosseriebau Verwendung findet. Der Begriff verzinkter Stahl umfaßt z.B. Verzinkungen auf elektrolytischem und auf dem Schmelztauch-Wege und bezieht sich auf Zink und Zinklegierungen, z.B. ZnNi, ZnFe, ZnAI.

Die Anwendung des erfindungsgemäßen Verfahrens erfolgt im Spritzen und Spritztauchen. Bei der letztgenannten Variante muß die Spritzzeit mindestens so lange sein, wie zu einer mindestens weitgehend geschlossenen Phosphatschichtausbildung auf dem Aluminium erforderlich ist. Überlicherweise sind hierfür mindestens 60 sec notwendig.

Die zu behandelnden Metalloberflächen müssen frei sein von störenden Belägen aus Ölen, Schmierstoffen, Oxiden und dergleichen, die eine einwandfreie Schichtbildung beeinträchtigen können. Hierzu werden die Oberflächen in geeigneter Weise gereinigt. Zur Unterstützung der Phosphatschichtbildung wird die Oberfläche vorzugsweise vor der Erzeugung des Phosphatüberzuges mit einem an sich bekannten Aktivierungsmittel, z.B. einer titanphosphathaltigen wäßrigen Suspension, aktiviert. Das Aktivierungsittel kann im Reinigerbad oder als getrennte Verfahrensstufe zum Einsatz kommen.

Die Einhaltung der Konzentrationen an Zink und P₂0₅ ist ausschlaggebend für die Erzeugung von qualitativ hochwertigen Phosphatüberzügen. Bei Unterschreitung der Konzentrationen werden die Schichten ungleichmäßig. Insbesondere nimmt ihre Eignung als Vorbereitung für die Lackierung ab. Bei Überschreitung der Grenzwerte vermindert sich ebenfalls die Qualität in Verbindung mit einer Lackierung, während der visuelle Eindruck weiterhin gut bleibt.

Die geforderte und mit der fluoridsensitiven Elektrode erfaßte Konzentration an Fluorid entspricht etwa dem in der Phosphatierungslösung vorliegenden Anteil an dissoziiertem Fluorid (F-). Um einen F(el)-Wert von 80 bis 220 mg/1 bei den üblichen Bad-pH-Werten der Niedrigzink-Phosphatierbäder einzustellen, müssen etwa 0,4 bis 0,9 g/I NH₄HF₂ oder äquivalente Mengen anderer Einfach-Fluorid enthaltender Salze zugegeben werden. Die Badergänzung erfolgt vorzugsweise so, daß man dem Bad so viel Einfach-Fluorid enthaltendes Salz zusetzt, bis der gewünschte Meßwert von F(el) erreicht ist. Mindestens ein Teil des Fluorides wird als Einfach-Fluorid zugesetzt.

Zusätzlich zum Einfach-Fluorid können die Phosphatierungslösungen auch komplexes Fluorid, z.B. von Bor oder Silizium, in den in der Phosphatiertechnik üblichen Mengen enthalten. Durch Dissoziation gegebenenfalls freigesetztes Fluorid worin von der fluoridsensitiven Elektrode ebenfalls erfaßt und ist mithin im einzustellenden Sollwert enthalten.

Die Grenzen für den mit der fluoridsensitiven Elektrode erfaßten Fluoridgehalt sind von wesentlicher Bedeutung. Wenn die Grenze für F(el) von 80 mg/I unterschritten wird, reicht der Beizangriff der Phosphatierungslösung nicht aus, um gleichmäßig deckende Phosphatschichten zu erzeugen. Bei Überschreitung der Obergrenze von F(el) = 220 mg/I wird eine ordnungsgemäße Phosphatschichtausbildung durch den parallel ablaufenden zu hohen Beizangriff gestört.

Die richtige Einstellung der Freien Säure (FS) in der Phosphatierungslösung ist von wesentlicher Bedeutung fü die Art der Ausbildung des Phosphatüberzuges. Grundsätzlich ist zu sagen, daß in den im erfindungsgemäßen Verfahren zum Einsatz kommenden Phosphatierungslösung die Freie Säure deutlich höher liegt als in den korrespondierenden fluoridfreien Phosphatierungslösung. Versucht man, nach Zugabe von Fluorid, den gewohnten Wert für die Freie Säure vor der Zugabe aufrechtzuerhalten, so findet eine schnelle Abnahme der Zinkkonzentration statt und die Qualität der erzeugten Schichten verschlechtert sich.

In der Beziehung für den einzustellenden FS-Wert gilt der niedrige Wert in der Klammer für niedrige Konzentrationen an P_{z}0₅, der höhere Wert für höhere Konzentrationen in der Phosphatierungslösung. Das Korrekturglied K berücksichtigt den Einfluß der gemessenen Fluoridaktivität (F(el)) auf den optimalen Gehalt an Freier Säure.

Bei der Ermittlung des Korrekturgliedes Wird F(el) in der Dimension (mg/l) eingesetzt. Zur Bestimmumg der Freien Säure (FS) werden 10 ml Badprobe mit ca. 100 ml vollentsalztem Wasser verdünnt und mit 0,1 n NaOH gegen den Umschlag von Dimethylgelb auf schwache Gelbfärbung, die etwa einem pH-Wert von 4,25 entspricht, titriert. FS ist zahlengleich den verbrauchten ml an Natronlauge.

Besonders günstige Ergebnisse hinsichtlich der Qualität des erzeugten Phosphatüberzuges werden erhalten, wenn entsprechend eine bevorzugten Ausgestaltung der Erfindung die Metalloberfläche mit einer Phosphatierungslösung in Berührung gebracht wird, in der die Freie Säure (FS) auf einen Wert entsprechend eingestellt ist und gehalten wird. Hierbei zeigt sich, daß der einzustellende Gehalt an Freier Säure in einer unmittelbaren Beziehung zur P₂O₅-Konzentration (Cp₂p₅) steht. Eine nochmalige Verbesserung der Ergebnisse läßt sich erreichen, wenn man gemäß einer weiteren vorteilhaften Ausführungsform der Erfindung die Oberfläche mit einer Phosphatierungslösung in Berührung bringt, in der sich der Gehalt an Freier Säure (FS) gemäß errechnet.

Als Beschleuniger können die in der Phosphatierungstechnik generell üblichen Substanzen verwendet werden. Von besonderem Vorteil ist es, die Oberfläche mit einer wäßrigen Phosphatierungslösung in Berührung zu bringen, die als Beschleuniger Chlorat, Bromat, Nitrat, Nitrit, Peroxid und/oder organische Nitroverbindungen. Eine besonderes geeignete organische Nitroverbindung ist meta-Nitrobenzosulfonat. Ihre Dosierung erfolgt in den üblichen Mengen.

Eine weitere zweckmäßige Ausfuhrungsform der Erfindung sieht vor, die Phosphatüberzüge zu erzeugen, indem man die Oberflächen mit einer wäßrigen Phosphatierungslösung in Berührung bringt, die zusätzlich ein oder mehrere Kationen aus der Gruppe Ni, Mn, Mg, Ca aufweisen. Die Phosphatierungslösungen sollten die vorgenannten Kationen in Mengen von 0,1 bis 1,5 g/I enthalten. Diese Kationen werden zum Teil mit in die Phosphatschicht eingebaut und können unter speziellen Bedingungen zu einer Verbesserung der Schichtqualität führen.

Die Phosphatierungslösungen können noch weitere, in der Phosphatiertechnik bekannte Zusätze zur Modifizierung der Verfahrensweise und der Schichteigenschaften enthalten. Als Beispiele seien genannt: Tenside, Polyhydroxycarbonsäuren, Polyphosphate, Ammonium-, Alkali-, Kupfer-, Kobaltionen und indifferente Anionen, wie Chlorid und Sulfat.

Die Phosphatierbadtemperatur wird üblicherweise zwischen 40 und 60°C und die Spritzzeit zwischen 1 und 3 min gewählt.

Die mit dem erfindungsgemäßen Verfahren erzeugten Phosphatschichten besitzen ein Flächengewicht von etwa 1 bis 5 g/m² und sind auf allen Gebieten, auf denen Phosphatüberzüge eingesetzt werden, gut einsetzbar. Ein besonders vorteilhafter Anwendungsfall liegt in der Vorbereitung der Metalloberflächen für die Lackierung. Als Vorbereitung für die Elektrotauchlackierung ist das Verfahren mit besonderem Vorteil anwendbar.

Die Erfindung wird anhand der folgenden Beispiele näher und beispielsweise erläutert:

### Beispiele

Vier Serien von Verbundblechen mit Oberflächen aus AIMg3 und Stahl, AIMg3 und verzinktem Stahl, AIMgO, 4Sil, 2 und Stahl sowie AIMgO, 4Sii!, 2 und verzinktem Stahl wurden mit einem aktivierenden mildalkalischen Reiniger 2 min bei 50°C spritzentfettet, anschließend mit Wasser gespült und danach 2 min mit folgenden Phosphatierungslösungen im Spritzen phosphatiert:

Nach der Phosphatierung wurde mit Wasser gespült, mit Cr(VI)-haltigem Passivierungsmittel nachgespült, mit vollentsalztem Wasser abgebraust und getrocknet.

Auf allen vier Blechserien wurden mit sämtlichen Phosphatiervarianten A, B und C gleichmäßig deckende Phosphatischichten erzeugt, die sich gut für eine anschließende Elektrotauchlackierung eigneten.

## Patentansprüche

1. Verfahren zum Erzeugen von Phosphatüberzugen auf Oberflächen, die aus Aluminium oder dessen Legierungen sowie mindestens einem der Werkstoffe Stahl oder verzinktem Stahl gebildet werden, im Spritzen oder Spritztauchen mittels Zink-, Phosphat-, Fluoridionen und Beschleuniger enthaltenden Phosphatierungslösungen, dadurch gekennzeichnet, daß man die Oberflächen mit einer wäßrigen Phosphatierungslösung in Berührung bringt, die
0,4 bis 0,8 g/I Zn
10 bis 20 g/I P₂0₅
mindestens eine Beschleuniger sowie
80 bis 220 mg/I Fluorid ("F(el)", bestimmt durch eine indie Badlösung eingetauchte fluoridintensive Elektrode)
enthält und in der der Gehalt an Freier Säure (FS) auf einen Wert entsprechend eingestellt ist und gehalten wird, wobei sich K gemäß errechnet.

2. Verfahren nach Anspruch 1, dadurch gekennzeichnet, daß man die Oberflächen mit einer wäßrigen Phosphatierungslösung in Berührung bringt, in der die Freie Säure (FS) auf einen Wert entsprechend eingestellt ist und gehalten wird.

3. Verfahren nach Anspruch 1 oder 2, dadurch gekennzeichnet, daß man die Oberflächen mit einer wäßrigen Phosphatierungslösung in Berührung bringt, in der sich der Gehalt an Freier Säure (FS) mit errechnet.

4. Verfahren nach Anspruch 1, 2 oder 3, dadurch gekennzeichnet, daß man die Oberflächen mit einer wäßrigen Phosphatierungslösung in Berührung bringt, die als Beschleuniger Chloralt, Bromat, Nitrat, Nitrit, Peroxid und/oder organische Nitroverbindungen enthält.

5. Verfahren nach einem oder mehreren der Ansprüche 1 bis 4, dadurch gekennzeichnet, daß man die Oberflächen mit einer wäßrigen Phosphatierungslösung in Berührung bringt, die als organische Nitroverbindung meta-Nitrobenzosulfonat enthält.

6. Verfahren nach einem oder mehreren der Ansprüche 1 bis 5, dadurch gekennzeichnet, daß man die Oberflächen mit einer wäßrigen Phosphatierungslösung in Berührung bringt, die zusätzlich eine oder mehrere Kationen aus der Gruppe Ni, Mn, Mg, Ca enthält.

7. Verfahren nach Anspruch 6, dadurch gekennzeichnet, daß man die Oberflächen mit einer wäßrigen Phosphatierungslösung in Berührung bringt, die die Kationen aus der Gruppe Ni, Mn, Mg, Ca in Mengen von 0,1 bis 1,5 g/I enthält.

8. Anwendung des Verfahrens nach einem oder mehreren der Ansprüche 1 bis 7 als Vorbereitung der Oberflächen für die Lackierung.

9. Anwendung gemäß Anspruch 8 als Vorbereitung der Oberflächen für die Elektrotauchlackierung.

## Revendications

1. Procédé pour produire des revêtements de phosphate dur des surfaces qui sont constituées d'aluminium ou de ses alliages, ainsi que d'au moins l'un des matériaux que sont l'acier ou l'acier galvanisé, par projection ou par projection/immersion au moyen de solutions de phosphatation contenant des ions zinc, phosphate et fluorure et un accélérateur, caractérisé en ce qu'il consiste à mettre les surfaces en contact avec une solution aqueuse de phosphatation qui contient
de 0,4 à 0,8 g/I de zinc,
de 10 à 20 g/I de P₂0₅
au moins un accélérateur ainsi que
de 80 à 220 mg/I de fluorore ("F(el)", déterminé par un électrode sensible au fluorure immergée dans la solution du bain)
et dans laquelle la teneur en acide libre (AL) est réglée et maintenue à valeura correspondant à K étant calculé de la manière suivante

2. Procédé suivant la revendication 1, caractérisé en ce qu'il consiste à mettre les surfaces en contact avec une solution aqueuse de phosphatation, dans laquelle l'acide libre (AL) est réglé et maintenu à une valeur correspondant à

3. Procédé suivant la revendication 1 ou 2, caractérisé en ce qu'il consiste à mettre les surfaces en contact avec une solution aqueuse de phosphatation, dans laquelle le teneur en acide libre (AL) est calculée avec

4. Procédé suivant la revendication 1, 2 ou 3, caractérisé en ce qu'il consiste à mettre les surfaces en contact avec une solution aqueuse de phosphatation qui contient comme accélérateur un chlorate, un bromate, un nitrate, un nitrite, un peroxyde et/ou des composés nitrés organiques.

5. Procédé suivant l'une ou plusieurs des revendications 1 à 4, caractérisé en ce qu'il consiste à mettre les surfaces en contact avec une solution aqueuse de phosphatation qui contient comme composé nitré organique du métanitrobenzènesulfonate.

6. Procédé suivant l'une ou plusieurs des revendications 1 à 5, caractérisé en ce qu'il consiste à mettre les surfaces en contact avec une solution aqueuse de phosphatation qui contient, en outre, un ou plusieurs cations du groupe Ni, Mn, Mg, Ca.

7. Procédé suivant la revendication 6, caractérisé en ce qu'il consiste à mettre les surfaces en contact avec une solution aqueuse de phosphatation qui contient les cations du groupe Ni, Mn, Mg, Ca en des quantités de 0,1 à 1,5 g/I.

8. Utilisation du procédé suivant l'une ou plusieurs des revendications 1 à 7, pour préparer des surfaces en vue de la peinture.

9. Utilisation suivant las revendication 8 pour préparer des surfaces en vue du trempage électrophorétique.

## Claims

1. A process of producing phosphate coatings on surfaces which consist of aluminium or its alloys and of at least one of the materials steel and galvanised steel by spraying or by spray/dipping with phosphating solutions which contain zinc ions, phosphate ions, fluoride ions and accelerator, characterized in that the surfaces are contacted with an aqueous phosphating solution which contains
0.4 to 0.8 g/I Zn
10 to 20 g/I P205
at least one accelerator and
80 to 220 mg/I fluoride ("F(el)")
as determined by a fluoride-sensitive electrode immersed into the bath solution and in which the content of free acid (FA) (in points) has been adjusted to and is maintained at a value corresponding to

2. A process according to claim 1, characterized in that the surfaces are contacted with an aqueous phosphating solution in which the content of free acid (FA) has been adjusted to and is maintained at a value corresponding to

3. A process according to claim 1 or 2, characterized in that the surfaces are contacted with an aqueous phosphating solution in which the content of free (FA) acid is determined with

4. A process according to claim 1, 2 or 3, characterized in that the surfaces are contacted with an aqueous phosphating solution which contains an accelerator consisting of chlorate, bromate, nitrate, nitrite, peroxide and/or an organic nitro compound.

5. A process according to claim 1 to 4, characterized in that the surfaces are contacted with an aqueous phosphating solution which contains meta-nitrobenzene sulfonate as organic nitro compound.

6. A process according to any of claimss 1 to 5, characterized in that the surfaces are contacted with an aqueous phosphating solution which additionally contains one or more cations of the group Ni, Mn, Mg, Ca.

7. A process according to claim 6, characterized in that the surfaces are contacted with an aqueous phosphating solution which contains the cations of the group Ni, Mn, Mg, Ca in an amount of 0.1 to 1.5 g/I.

8. The use of the process according to any of the claims 1 to 7 in preparing the surfaces for being painted.

7. The use of the process according to claim 8 in preparing the surfaces for being electro immersion painted.
